# EUROPÄISCHE PATENTSCHRIFT

(11) **EP 0 022 239 B1**
(45) Veröffentlichungstag und Bekanntmachung des Hinweises auf die Patenterteilung: **22.12.1982**
(21) Anmeldenummer: 80103725.0
(22) Anmeldetag: 01.07.1980
(51) Int. Cl.: C10M 1/08, D06M 13/46, D06M 13/38, D06M 13/34

(54) **Mittel und Verfahren zum Flüssigparaffinieren von Garnen**
Agent and process for wet paraffinic treatment of yarns
Agent et procédé pour le paraffinage humide de fils

(30) Priorität: 04.07.1979 DE 2927027
(43) Veröffentlichungstag der Anmeldung: 14.01.1981
(73) Patentinhaber: HOECHST AKTIENGESELLSCHAFT, 65926 Frankfurt am Main (DE)
(72) Erfinder: Kleber, Rolf, Dr., D-6078 Neu-Isenburg (DE); Jaeckel, Lothar, D-6093 Flörsheim am Main (DE)

## Beschreibung

Um gefärbte oder ungefärbte Stapelfasergarne für das Stricken einsetzen zu können, ist es üblich, diese während eines Umspulprozesses mit einem festen Paraffinblock zu behandeln. Dabei wird auf die Faser eine bestimmte Menge festen Paraffins aufgebracht und erhält den für den Weiterverarbeitungsprozess nötigen niedrigen Reibungskoeffizienten, d.h. eine hohe Glätte. Es ist verständlich, dass dieser Vorgang des sog. Trockenparaffinierens in der Praxis nicht unproblematisch ist. Je nach Druck zwischen Faser und Paraffinblock kann die Auflage an Trockenparaffin schwanken. Das feste Paraffin kann in nachfolgenden Erhitzungsprozessen (Bügeln, Fixieren) wegsublimieren und damit zum Ausblühen neigen. Das starre Trockenparaffin verleiht dem Material zwar eine ausreichende Glätte für die Weiterverarbeitung, ein eigentlicher Weichmachungseffekt ist mit seiner Applikation jedoch nicht verbunden. Damit besteht für trockenparaffinierte Artikel die Notwendigkeit, in einer nachträglichen Arbeitsstufe diese Artikel durch Aufbringen eines zusätzlichen Weichmachers noch weichzumachen.

Weiterhin ist aus der DE-AS Nr. 1239057 die Präparation von Fasern mit wässrigen Wachsemulsionen bekannt. In der FR-A Nr. 2322963 ist die Verwendung von mit Fettsäuren veresterten Hydroxyalkylimidazolen als Wäscheweichspülmittel beschrieben. Die Verwendung von Aminoxiden als Antistatikmittel für Fasern ist aus der FR-A Nr. 2230790 bekannt.

Es stellt sich somit die Aufgabe, Stapelfasergarnen eine für die Weiterverarbeitung nötige gleichmässige niedrige Reibung, d.h. hohe Glätte in Verbindung mit zufriedenstellender Weichheit zu geben. Die Aufgabe wird dadurch gelöst, dass ein Mittel zur Flüssigparaffinierung von Garnen folgender Zusammensetzung eingesetzt wird:
a) 5-20% Paraffin, Schmelzbereich 45-60° C;
b) 2-10% eines oder mehrerer Alkylimidazoline der Formel wobei
   R C₁₂-C₂₂-Alkyl, Alkenyl oder Hydroxyalkyl,
   R, Wasserstoff oder C₁-C₂₂-gesättigtes oder ungesättigtes aliphatisches oder aromatisches Acyl,
   R₂ Wasserstoff, C, -C4-Alkyl oder Hydroxyalkyl,
   n Zahlen von 2-6, und
   X ein Halogen-, C,-C₄-Alkylsulfat-, C,-C₄-Dialkylphosphat- oder ein C,-C₄-Alkylcar- boxylatanion bedeuten;
c) 1-5% eines oder mehrerer Aminoxide der allgemeinen Formel wobei
   R C₈-C₁₈-Alkyl oder Alkenyl,
   R, C,-C4-Alkyl,
   R2 Wasserstoff oder C, -C₄-Alkyl, und
   n Zahlen von 0 bis 6 bedeuten;
d) 5-20% eines oder mehrerer Polyglykoläther der Formel wobei:
   R C₈-C₁₈-Alkyl oder Alkenyl und
   n Zahlen von 3 bis 12 bedeuten, und
e) der an 100 Gew.% fehlende Rest ist Wasser.

Vorzugsweise wird ein Mittel folgender Zusammensetzung verwendet:
8-12% Paraffin (Fp. 50-53° C),
3- 6% eines Imidazolins der Formel I, wobei
   R C₁₂-C₁₈-Alkyl,
   R, C₁₆-C₂₂-Acyl,
   R₂ Wasserstoff,
   X- Cl- oder CH₃COO―, und
   n 2 oder 3 bedeuten,
   3-5% eines Aminoxids der Formel II, wobei
   R C₈-C₁₂-Alkyl oder Alkenyl,
   R, und R₂ Methyl, und
   n 0 bedeuten,
6-10% eines Polyglykoläthers der Formel III, wobei
   R kokosalkyl (C₁₂-C₁₈-Alkyl und Alkenyl),
   n Zahlen von 4 bis 8 bedeuten,
   und der an 100 Gew.% fehlende Rest ist Wasser.

Die Herstellung der Paraffindispersion erfolgt durch intensives Mischen aller Komponenten bei Temperaturen von über 70-80° C, wobei als besonderer Vorteil hervorzuheben ist, dass man keinen Homogenisator benötigt.

Die klaren Dispersionen sind stabil und können mit kaltem Wasser auf die gewünschte Endkonzentration in einer wässrigen Flotte verdünnt werden. Diese Paraffindispersionen, die beim Verdünnen mit Wasser lager- und scherstabile Feindispersionen bilden, können anstelle von festem Trokkenparaffin zum Paraffinieren von Stapelfasergarnen aus nativen und synthetischen Fasern eingesetzt werden. Sie können als pseudokationisch dispergierte Systeme bezeichnet werden, und zeichnen sich durch hohe Substantivität beim Einsatz in langer Flotte aus. Der pH-Wert der Paraffindispersionen liegt beim Einsatz vorteilhaft bei 3-6 und wird mit Säuren auf diesen Wert eingestellt.

Die Applikation der Paraffindispersionen erfolgt in üblichen Färbeapparaten, wie sie zum Färben von Textilgarnen verwendet werden. Gearbeitet wird dabei in Flottenverhältnissen von 1:5 bis 1:40 bei Temperaturen von 10-90° C. Vorteilhaft erfolgt die Applikation nach dem Färbeprozess, indem man nach dem Spülen das Garn mit einer Dispersion der oben beschriebenen Art in verdünnter wässriger Form behandelt, die 0,1-2 Gew.%, vorzugsweise 0,3-1 Gew.% des Mittels der oben beschriebenen Zusammensetzung, bezogen auf das Garngewicht, enthält.

Die auf diese Weise paraffinierten Garne zeigen neben der gewünschten Glätte einen angenehmen weichen Griff, der die Applikation eines zusätzlichen Weichmachers überflüssig macht. Durch die in den Systemen eingebauten Dispergiermittel kommt es zu keiner, das Stricken störenden elektrostatischen Aufladung. Die erfindungsgemässen Paraffindispersionen enthalten auch keine organischen Solventien, die für die Umwelt, besonders beim Arbeiten in offenen Apparaten, schädlich sein könnten. Sie enthalten als Gleitkomponente lediglich das wohlfeile Paraffin und benötigen für die Glättevermittlung und den Weichmachungseffekt keine zusätzlichen Komponenten, wie z.B. Fettsäureester, die im Vergleich zu Paraffin teuer sind. Die erfindungsgemässen Paraffindispersionen zeigen eine hohe Substantivität, verbunden mit einer hohen Netzkraft, die die Applikation auch in kurzen Versuchszeiten und bei niederer Temperatur ermöglicht.

Die erfindungsgemässen Dispersionen verleihen Garnen einen hohen Antistatikeffekt, verbunden mit hoher Glätte.

Die Herstellung der in den folgenden Beispielen beschriebenen Dispersionen erfolgt durch einfaches Vermischen der einzelnen Komponenten. Prozentangaben sind als Gew.% zu verstehen. EO bedeutet Ethylenoxid.

### Beispiel 1

Paraffindispersion bestehend aus
15 Teile Paraffin (Fp. 50-53° C),
5 Teile eines Imidazolins der Formel I, wobei
   R ein Gemisch aus 45% C₁₅- und 55% C₁₇-Alkyl,
   R, ein Gemisch aus 45% C₁₆- und 55% C₁₈-Acyl,
   R₂ Wasserstoff,
   n 2
   X― CH₃CO₂― bedeutet,
4 Teile kokosalkyldimethylaminoxid,
10 Teile kokosfettalkohol x 5 EO
100 Teile elektrolytfreies Wasser (E-Wasser). pH-Wert: ca. 4.

### Beispiel 2

Paraffindispersion bestehend aus
17 Teile Paraffin (Fp. 50-53° C),
7 Teile des Imidazolins nach Beispiel 1,
4 Teile Oleyldiethylaminoxid,
8 Teile Oleylalkohol x 7 EO,
100 Teile E-Wasser.
pH-Wert: ca. 4,2.

### Beispiel 3

Paraffindispersion bestehend aus
13 Teile Paraffin (Fp. 52-54° C),
6 Teile eines Imidazolins der Formel I, wobei
   R ein Gemisch aus 5% C₁₃-, 30% C₁₅-, 35% C₁₇-Alkyl und 30% C₁₇-Alkenyl,
   R, ein Gemisch aus 5% C₁₄-, 30% C₁₆-, 35% C₁₈-Acyl und 30% C₁₈-Acenyl,
   R₂ Wasserstoff,
   n 2, und
   X- Acetat- bedeutet,
3 Teile eines Aminoxids der Formel II wobei
   R ein Gemisch aus 70% C₁₂- und 30% C₁₄-Alkyl,
   R, und R₂ Methyl, und
   n 0 bedeutet und
6 Teile kokosfettalkohol x 6 EO,
6 Teile Oleylalkohol x 5 EO,
100 Teile E-Wasser. pH-Wert: 4,5.

### Beispiel 4

Paraffindispersion bestehend aus
14 Teile Paraffin (Fp. 52-54° C),
2,4 Teile des in Beispiel 1 verwendeten Imidazolins,
0,6 Teile eines Imidazolins der Formel wobei
   R ein Gemisch aus 5% C,ₐ-, 30% C₁₅-, 35% C₁₇-Alkyl und 30% C₁₇-Alkenyl,
   R, und R₂ Wasserstoff,
   n 2, und
   X― CH₃COO― bedeutet,
6 Teile kokosalkyldimethylaminoxid, und
10 Teile C₁₂/C₁₄-Alkohol ₓ 10 EO,
100 Teile E-Wasser. pH-Wert: 4,1.

### Beispiel 5

In einem Kreuzspulfärbeapparat wurden unter Kochtemperaturbedingungen Garne aus 100%igem Polyester (PES) nach vorangegangener Dispersionsfärbung und Spülen bei 40° C 30 min lang im Flottenverhältnis 1:10 bei pH 5,5 mit den in den Beispielen 1-4 beschriebenen Dispersionen in verdünnter Form behandelt. Diese Dispersionen wurden soweit verdünnt, dass die Konzentration der Komponenten a) bis d) in der Flotte, bezogen auf das Garngewicht, 2 Gew.% betrug. Nach dem Trocknen wies das PES-Material einen glatten weichen Griff auf, wie er für trokkenparaffinierte Garne nur unter Zusatz eines kationischen Weichmachers zu erzielen ist.

Die Glätte der nassparaffinierten Garne ist sehr hoch. Der Reibungskoeffizient, gemessen in der DE-A Nr. 2416430 beschriebenen Messanordnung, ergab bei den Messgeschwindigkeiten 20 und 100 m/min folgende Werte:

Das Material liess sich problemlos weiterverarbeiten und wies nach dem Wirken ein einheitliches homogenes Flächenbild auf.

An den Strickwaren wurden folgende Antistatikwerte in Meg-Ohm bei 22° C und 65% r. F. gemessen:

Ähnlich günstige Effekte werden erzielt, wenn anstelle von PES-Garnen, Wollgarne, Baumwollgarne oder Polyacrylnitrilgarne oder Mischungen eingesetzt werden.

## Patentansprüche

Mittel zum Flüssigparaffinieren von Garnen auf der Basis von Paraffin, dadurch gekennzeichnet, dass das Mittel besteht aus
a) 5-20% Paraffin, Schmelzbereich 45-60° C;
b) 2-10% eines oder mehrerer Alkylimidazoline der Formel wobei
R C₁₂-C₂₂-Alkyl, Alkenyl oder Hydroxyalkyl,
R, Wasserstoff oder C,-C₂₂-gesättigtes oder ungesättigtes aliphatisches oder aromatisches Acyl,
R₂ Wasserstoff, C₁-C₄-Alkyl oder Hydroxyalkyl,
n Zahlen von 2 bis 6, und
X ein Halogen-, C₁-C₄-Alkylsulfat-, C₁-C₄-Dialkylphosphat- oder ein C,-C₄-Alkylcar- boxylatanion bedeuten;
c) 1-5% eines oder mehrerer Aminoxide der allgemeinen Formel wobei
R C₈-C₁₈-Alkyl oder Alkenyl,
R, C₁-C₄-Alkyl,
R₂ Wasserstoff oder C₁-C₄-Alkyl,
n Zahlen von 0 bis 6 bedeuten;
d) 5-20% eines oder mehrerer Polyglykoläther der Formel wobei
R C₈-C₁₈-Alkyl oder Alkenyl, und
n Zahlen von 3 bis 12 bedeuten, und
e) der an 100 Gew.% fehlende Rest ist Wasser.

2. Mittel nach Anspruch 1 bestehend aus
8-12% Paraffin (Fp. 50-54° C)
3- 6% eines Imidazolins der Formel t, wobei
R C₁₂-C₁₈-Alkyl,
R, C₁₆-C₂₂-Acyl,
R₂ Wasserstoff,
X- Cl― oder CH₃COO―, und
n 2 oder 3 bedeutet;
3-5% eines Aminoxids der Formel II, wobei
R C₈-C₁₂-Alkyl oder Alkenyl,
R, und R₂ Methyl, und
n 0 bedeuten;
6-10% eines Polyglykoläthers der Formel III, wobei
R C₁₂-C₁₈-Alkyl und Alkenyl (kokosalkyl), und
n Zahlen von 4 bis 8 bedeuten;
und dem an 100 Gew.% fehlenden Rest ist Wasser.

3. Verfahren zum Flüssigparaffinieren von nativen und synthetischen Garnen, dadurch gekennzeichnet, dass man die Garne im Ausziehverfahren bei pH 3 bis 6 im Flottenverhältnis 1: 5 bis 1: 40 bei 10-90° C mit einem Mittel nach einem der beiden Ansprüche 1 oder 2 behandelt.

## Revendications

1. Agent à base de paraffine pour le paraffinage par voie humide de fils, caractérisé en ce que cet agent consiste en:
a) 5 à 20% de paraffine, dont la plage de fusion est de 45 à 60° C,
b) 2 à 10% d'une ou plusieurs alkylimidazolines de formule: dans laquelle:
R est un groupe alkyle en C₁₂-C₂₂, alcényle ou hydroxyalkyle,
R, est un atome d'hydrogène ou un groupe acyle aliphatique ou aromatique en C₁-C₂₂, saturé ou insaturé,
R₂ est un atome d'hydrogène, un groupe alkyle en C₁-C₄ ou hydroxyalkyle,
n désigne des nombres de 2 à 6, et
X est un anion halogène, alkylsulfate en C, -C₄, dialkylphosphate en C,-C₄, ou est un anion alkylcarboxylate en C₁-C₄,
c) 1 à 5% d'un ou plusieurs oxydes d'amine de formule qénérale: dans laquelle:
R est un groupe alkyle ou alcényle en C₈-C₁₈,
R, est un groupe alkyle en C₁-C₄,
R² est un atome d'hydrogène ou un groupe alkyle en C, -C₄, et
n désigne des nombres valant de 0 à 6,
d) 5 à 20% d'un ou plusieurs polyéthers de glycol de formule: dans laquelle:
R est un groupe alkyle ou alcényle en C₈-C₁₈, et
n désigne des nombres de 3 à 12, et
e) le complément à 100% en poids étant de l'eau.

2. Agent selon la revendication 1, caractérisé en ce qu'il consiste en:
8 à 12% de paraffine (point de fusion: 50-54° C),
3 à 6% d'une imidazoline de formule I,
dans laquelle:
R est un groupe alkyle en C₁₂-C₁₈,
R, est un groupe acyle en C₁₆-C₂₂,
R₂ est un atome d'hydrogène,
X- représente Cl― ou CH₃COO―, et
n vaut 2 ou 3,
3 à 5% d'un oxyde d'amine de formule II,
dans laquelle:
R est un groupe alkyle ou alcényle en C₈-C₁₂,
R₁ et R₂ sont chacun un groupe méthyle et
n est nul,
6 à 10% d'un polyéther de glycol de formule (III), dans laquelle:
R est un groupe alkyle ou alcényle en C₁₂-C₁₈ (groupe alkyle de coco), et
n désigne des nombres de 4 à 8,
le complément à 100% en poids étant de l'eau.

3. Procédé de paraffinage par voie humide de fils naturels et synthétiques, caractérisé en ce qu'on traite les fils, dans un procédé par épuisement, à pH 3 à 6 selon un rapport de bain compris entre 1: 5 et 1: 40, à 10-90° C, avec un agent selon l'une des revendications 1 ou 2.

## Claims

1. Agent for the wet paraffin waxing of yarns on the basis of paraffin which consists of:
a) from 5 to 20% of paraffin, melting range of 45 to 60° C;
b) from 2 to 10% of one or several alkyl imidazolines of the formula: in which:
R is alkyl, alkenyl or hydroxyalkyl, each with 12 to 22 carbon atoms,
R₁ is hydrogen or C₁-C₂₂-saturated or unsaturated aliphatic or aromatic acyl,
R₂ is hydrogen, C₁-C₄-alkyl ou C₁-C₄-hydroxyalkyl,
n is a number of from 2 to 6, and
X is a halogen anion, a C, -C₄-alkyl sulfate anion, a C₁-C₄-dialkyl phosphate anion, or a C₁-C₄-alkylcarboxylate anion,
c) from 1 to 5% of one or several aminoxides of the general formula: in which:
R is C₈-C₁₈-alkyl or alkenyl,
R, is C₁-C₄-alkyl, and
R₂ is hydrogen or C₁-C₄-alkyl, and
n is a number of from 0 to 6, and
d) from 5 to 20% of one or several polyglycol others of the formula: in which:
R is C₈-C₁₈-alkyl or alkenyl, and
n is a number of from 3 to 12, as well as water ad 100%.

2. Agent as claimed in claim 1 which consists of:
from 8 to 12% of paraffin (m.p. 50-54° C),
from 3to 6% of an imidazoline of formula (I), in which:
R is C₁₂-C₁₈-alkyl,
R, is C₁₆-C₂₂-acyl,
R₂ is hydrogen,
X- is Cl― or CH₃COO―, and
n is 2 or 3,
from 3 to 5% of an aminoxide of formula (II), in which:
R is C₈-C₁₂-alkyl or alkenyl,
R, and R₂ are methyl, and
n is 0,
from 6 to 10% of a polyglycol ether of formula (III), in which:
R is C₁₂-C₁₈-alkyl and alkenyl (coconut oil alkyl), and
n is a number of from 4 to 8,
and water ad 100%.

3. Process for the wet paraffin waxing of native and synthetic yarns, which comprises treating the yarns according to the batchwise exhaustion method at a pH of 3 to 6, a goods-to-liquor ratio of from 1 : 5 to 1: 40, and a temperature of from 10 to 90° C, with an agent as claimed in claim 1 or 2.
